# EUROPÄISCHE PATENTSCHRIFT

(11) **EP 2 698 360 B1**
(45) Veröffentlichungstag und Bekanntmachung des Hinweises auf die Patenterteilung: **04.12.2019**
(21) Anmeldenummer: 13004007.4
(22) Anmeldetag: 12.08.2013
(51) Int. Cl.: C06B 23/00, C06B 29/22, C06C 15/00

(54) **Verwendung eines Zusatzstoffes in einer Wirkmasse für ein beim Abbrand der Wirkmasse spektral strahlendes Scheinziel**
Use of an an additive in a material for a spectral decoy flare which burns the material
Utilisation d'un adjuvant dans une masse active pour une cible fictive à rayonnement spectral lors de la combustion de la masse active

(30) Priorität: 17.08.2012 DE 102012016452
(43) Veröffentlichungstag der Anmeldung: 19.02.2014
(73) Patentinhaber: Diehl Defence GmbH & Co. KG, 88662 ÜBERLINGEN (DE)
(72) Erfinder: Hahma, Arno, 91239 Henfenfeld (DE)
(74) Vertreter: Diehl Patentabteilung

(56) Entgegenhaltungen:
- EP-A1- 1 816 113
- DE-A1-102010 053 783
- JP-A- H08 151 288
- US-A- 6 123 790
- US-A1- 2010 212 221
- US-B1- 6 427 599

## Beschreibung

Die Erfindung betrifft eine Verwendung eines Zusatzstoffes in einer Wirkmasse für ein beim Abbrand der Wirkmasse spektral strahlendes Scheinziel, um ein Verhältnis einer Intensität von einer beim Abbrand der Wirkmasse emittierten Strahlung im Wellenlängenbereich von 3,7 bis 5,1 µm zu einer Intensität einer beim Abbrand der Wirkmasse emittierten Strahlung im Wellenlängenbereich von 1,9 bis 2,3 µm zu erhöhen, wobei der Zusatzstoff in der Wirkmasse verteilt ist. Das genannte Verhältnis der Strahlungsintensität wird auch als Spektralverhältnis bezeichnet.

Herkömmliche Spektralwirkmassen zeigen beim Abbrand entweder ein hohes Spektralverhältnis oder eine hohe Leistung aber nicht beides gleichzeitig. Erhöht man bei diesen bekannten Wirkmassen die Energie in der Wirkmasse durch eine negative Sauerstoffbilanz oder Metallpulver entsteht eine Schwarzkörperstrahlung, die das Spektralverhältnis stark reduziert. Erhöht man dagegen die Sauerstoffbilanz, wird die beim Abbrand entstehende Flamme sehr kurz und die spezifische Energie der Wirkmasse reduziert. Bei bekannten Wirkmassen muss daher stets ein Kompromiss zwischen benötigter Leistung und Spektralverhältnis gemacht werden. Da es für die Täuschung von Zweifarbensuchköpfen sehr auf ein hohes Spektralverhältnis ankommt, weisen die mit hohem Spektralverhältnis beim Abbrand strahlenden Wirkmassen bei den für Scheinziele üblichen Kalibern eine so geringe Energie auf, dass sie nicht in der Lage sind, einem Zweifarbensuchkopf effektiv ein größeres Transportflugzeuge oder einen Kampfjet durch den Abbrand der Wirkmasse vorzutäuschen. Derartig große und/oder schnell fliegende Luftfahrzeuge können damit nicht geschützt werden.

Bekannte beim Abbrand spektral strahlende Wirkmassen weisen häufig Nitrocellulose als Brennstoff auf. Diese haben jedoch den Nachteil, dass deren beim Abbrand entstehende Flamme von Luft mit einer höheren Geschwindigkeit schnell ausgeblasen wird. Um dieses Problem zu beheben gibt es aufwendig gebaute Scheinziele bei denen die Wirkmasse vorwiegend geschützt abbrennt und mittels durch die Flamme aufgeheizte Glühelemente thermisch bestrahlt wird. Die Glühelemente müssen nach außen abgeschirmt sein, damit sie keine das Spektralverhältnis reduzierende Schwarzkörperstrahlung nach außen abgeben können.

US 6,123,790 A offenbart eine gaserzeugende Zusammensetzung für einen Gaserzeuger eines Fahrzeuginsassenrückhaltesystems, umfassend eine Mischung aus Nitroguanidin mit hoher Schüttdichte, einen oder mehrere nicht-Azid-Treibstoffe, ein Oxidationsmittel, welches ein phasenstabilisiertes Ammoniumnitrat enthält und eine Menge an Kupferphthalocyanin, die ausreicht, um eine Verbrennung der gaserzeugenden Zusammensetzung bei Umgebungsdruck von etwa 100 psi oder weniger aufrechtzuerhalten.

Die DE 10 2010 053 783 A1 offenbart eine Hochleistungswirkmasse für pyrotechnische Infrarotscheinziele, umfassend einen ersten Brennstoff, mindestens einen zweiten Brennstoff, ein Oxidationsmittel und ein Bindemittel, wobei der erste Brennstoff und das Oxidationsmittel hinsichtlich ihrer Redoxpotentiale so gewählt sind, dass das Oxidationsmittel den ersten Brennstoff nach Zündung in einer exothermen Reaktion unter Entstehung einer Primärflamme und Emission von Infrarotstrahlung oxidieren kann. Der zweite Brennstoff entzündet, erhitzt und/oder pyrolysiert bei der Reaktion und wird aus der Hochleistungswirkmasse freigesetzt. Dabei ist der zweite Brennstoff so gewählt, dass dessen Redoxpotential oder das Redoxpotential mindestens eines Pyrolyseprodukts des zweiten Brennstoffs höher ist als das Redoxpotential des ersten Brennstoffs und dass der erhitzte oder entzündete zweite Brennstoff oder das Pyrolyseprodukt an der Luft brennen kann. Dabei ist die Menge des in der Hochleistungswirkmasse enthaltenen Oxidationsmittels höchstens so groß, dass sie gerade ausreicht, um den ersten Brennstoff vollständig zu oxidieren.

Aus der US 6,427,599 B1 ist ein Täuschkörper bekannt, umfassend ein erstes Leuchtgeschossgehäuse mit einem Inneren und einem Äußeren, eine pyrotechnische Zusammensetzung, die daran angepasst ist, in dem Inneren dieses Gehäuses aufgenommen und verbrannt zu werden, wobei die pyrotechnische Zusammensetzung etwa 8 Gew.-% bis etwa 60 Gew.-% einer aromatischen Polycarbonsäureanhydrid-Treibstoffkomponente, etwa 40 Gew.-% bis etwa 90 Gew.-% eines Oxidationsmittels, etwa 1 Gew.-% bis etwa 20 Gew.-% eines Bindemittels und eine zumindest einen Teil der pyrotechnischen Zusammensetzung umgebende Zündschicht umfasst.

Aufgabe der vorliegenden Erfindung ist es, eine Verwendung eines Zusatzstoffes in einer Scheinzielwirkmasse anzugeben, durch die das Spektralverhältnis gegenüber dem einer bekannten Wirkmasse erhöht ist, wobei die Scheinzielwirkmasse beim Abbrand dennoch eine hohe Strahlungsleistung zeigt. Um ein schnell fliegendes Flugzeug vortäuschen zu können, soll die Wirkmasse auch bei hohen Windgeschwindigkeiten stabil brennen.

Die Aufgabe wird durch die Merkmale des Anspruchs 1 gelöst. Zweckmäßige Ausgestaltungen ergeben sich aus den Merkmalen der Ansprüche 2 bis 8.

Erfindungsgemäß ist eine Verwendung eines Zusatzstoffes in einer Wirkmasse für ein beim Abbrand der Wirkmasse spektral strahlendes Scheinziel vorgesehen, um ein Verhältnis von einer Intensität einer beim Abbrand der Wirkmasse emittierten Strahlung im Wellenlängenbereich von 3,7 bis 5,1 µm zu einer Intensität einer beim Abbrand der Wirkmasse emittierten Strahlung im Wellenlängenbereich von 1,9 bis 2,3 µm zu erhöhen. Dabei ist der Zusatzstoff in der Wirkmasse verteilt und die Wirkmasse umfasst einen Kohlenstoff- und Wasserstoffatome enthaltenden Brennstoff und ein Sauerstoffatome enthaltendes Oxidatiönsmittel für den Brennstoff, wobei die Menge des Oxidationsmittels so bemessen ist, dass sie nicht für eine vollständige Oxidation des Kohlenstoffs ausreicht. Der Zusatzstoff ist ein in Form von Partikeln vorliegender eine Redoxreaktion katalysierender Katalysator. Bei der Redoxreaktion handelt es sich um eine Reaktion entsprechend dem Reaktionsschema CO + H₂O → CO₂ + H₂.

Durch den Zusatzstoff erhöht sich das Spektralverhältnis gegenüber einer Wirkmasse ohne diesen Zusatzstoff erheblich. Das Spektrum der Strahlung wird aus dem kurzwelligen Bereich in den mittelwelligen Bereich verschoben und die aus der Entstehung von Ruß resultierende Schwarzkörperstrahlung der Schwaden wird reduziert. Dadurch kann die Wirkmasse auch mit einem großen Unterschuss an Oxidationsmittel, d. h. einer sehr negativen Sauerstoffbilanz und damit einer sehr hohen spezifischen Energie ausgestattet werden, ohne dass das Spektralverhältnis durch entstehenden Ruß reduziert wird. Gleichzeitig stabilisieren die Partikel die Flamme und verhindern, dass sie durch Wind ausgeblasen werden kann. Die flammenstabilisierende Wirkung basiert darauf, dass die Partikel als Reaktionskeime und gleichzeitig als Anzündquelle fungieren. An einer Oberfläche der Partikel findet eine Abbrandreaktion am heftigsten und leichter statt als in anderen Bereichen der Flamme. Die Partikel werden dabei immer wieder stark erhitzt. Die Partikel dienen dadurch auch immer wieder als Anzündquelle. Das bewirkt, dass die Flamme nicht ausgeblasen werden kann, weil die entstehenden Gase ihre Zündquelle stets mittransportieren. Die Wirkmasse ist dadurch sehr zuverlässig und benötigt beim Abbrand bei hoher Windgeschwindigkeit keine zusätzliche Vorrichtung, die sie vor Wind schützt.

Der Katalysator kann in der Wirkmasse in einer Menge von höchstens 5 Gew.-%, insbesondere höchstens 2 Gew.-%, insbesondere höchstens 1 Gew.-%, insbesondere höchstens 0,5 Gew.-%, insbesondere höchstens 0,1 Gew.-%, enthalten sein. Die spezifische Energie der Wirkmasse wird dadurch nur geringfügig oder nahezu überhaupt nicht beeinflusst, während das Spektralverhältnis sogar verdoppelt werden kann.

Durch den Katalysator und die damit einhergehende Verschiebung des Spektrums der Strahlung aus dem kurzwelligen in den mittelwelligen Bereich ist auch in der Flamme enthaltener Wasserdampf für das Spektralverhältnis nicht mehr sehr schädlich. Da Wasserdampf im kurzwelligen Bereich strahlt, wurde bisher der Gehalt an Wasser in Wirkmassen für Scheinziele möglichst gering gehalten. Dies geht jedoch mit dem Nachteil einher, dass eine zu trockene Flamme verhältnismäßig schwach strahlt, weil die thermische Energie zur quantenmechanischen Anregung ineffizient auf Kohlendioxid und Kohlenmonoxid übertragen wird. Für diese Übertragung ist Wasser in einer Flamme günstig, weil es bei höherer Energie angeregt wird als Kohlenstoffdioxid und als polares Molekül gerne an polares CO oder CO₂ bindet. Dabei kann die Energie sehr effizient von Wasser auf Kohlendioxid oder Kohlenmonoxid übertragen werden. Die direkte Emission von Strahlung des Wassermoleküls im kurzwelligen Bereich ist dann nur noch gering. Darüber hinaus vergrößert Wasser die Flamme und erhöht dadurch die strahlende Fläche und somit die spezifische Leistung. Durch den Katalysator kann Wasser bei der Reaktion entsprechend dem Reaktionsschema CO + H₂O → CO₂ + H₂ als Oxidationsmittel dienen. Wasser enthaltende Abbrandprodukte der Wirkmasse sind in Gegenwart des Zusatzstoffs und entgegen einer bisherigen Annahme im Stand der Technik für das Spektralverhältnis der Wirkmasse günstig.

Die in der Wirkmasse verteilten Partikel können eine maximale durchschnittliche Korngröße von 50 µm, insbesondere 20 µm, insbesondere 10 µm, insbesondere 1 µm, aufweisen. Je kleiner die Partikel sind, desto größer ist die insgesamt von einer vorgegebenen Menge an Katalysator bereitgestellte aktive Oberfläche. Der in Form von Partikeln vorliegende Katalysator sollte um möglichst effizient zu sein, sämtliche beim Abbrand entstehende Flammenzonen funktionell überstehen und seine katalytische Wirkung nach Möglichkeit erst am Rande der Flamme entfalten. Dies kann durch feste, hitzebeständige Katalysatoren gewährleistet werden, die erst bei höheren Temperaturen wirksam werden.

Katalysatoren, die sowohl die Reaktion entsprechend dem Reaktionsschema CO + H₂O → CO₂ + H₂ als auch die Oxidation von Kohlenstoff, insbesondere Ruß, effizient beschleunigen, sind die Oxide von seltenen Erden, wie z. B. CeO₂ und Ce₂O₃, Yttriumoxid, Ytterbiumoxid, Neodymiumoxid und andere Oxide der seltenen Erden und Gemische daraus. Sehr effizient ist ein Gemisch aus CeO₂ oder Ce₂O₃ und Yttriumoxid. Katalysatoren, die eine Reaktion entsprechend dem Reaktionsschema CO + H₂O → CO₂ + H₂ beschleunigen, sind im Stand der Technik beispielsweise als LTS- und HTS-Katalysatoren bekannt. Die Katalysatoren sind gewerblich erhältlich und funktionieren im Falle von LTS-Katalysatoren im Temperaturbereich von etwa 200 bis 300°C (LTS = Low Temperature Shift) und im Falle von HTS-Katalysatoren im Temperaturbereich von etwa 400 bis 600°C (HTS = High Temperature Shift). Der LTS-Katalysator besteht aus einem mit Kupfer-dotierten Gemisch von Aluminium- und Zinkoxid und der HTS-Katalysator aus einem mit Chrom-dotierten Magnetit (Fe₃O₄). Geeignet sind auch metallorganische Pigmente, insbesondere stark konjugierte Metallkomplexe, wie z. B. Phthalocyanine und Porphyrine. Besonders effizient zur Erhöhung des Spektralverhältnisses sind Katalysatoren, die die Reaktion entsprechend dem Reaktionsschema CO + H₂O → CO₂ + H₂ erst bei Temperaturen über 300°C beschleunigen. Weiterhin ist es günstig, dass der Katalysator den Abbrand der Wirkmasse selbst nicht katalysiert. Besonders gut geeignet sind Katalysatoren, die eine Reaktion erst ab etwa 500°C wirksam beschleunigen. Sehr gut zur Erhöhung des Spektralverhältnisses ist beispielsweise Kupferphthalocyanin (Vossenblau) geeignet, das sehr temperaturbeständig ist und sich erst ab ca. 600°C zersetzt. Phthalocyanine von Eisen, Chrom, Kobalt, Nickel und Molybdän sind ebenfalls gut geeignete Katalysatoren.

Der den Zusatzstoff bildende Katalysator umfasst mindestens ein metallorganisches Pigment, ein Salz eines Seltenerdmetalls, eine ein Seltenerdmetall enthaltende Verbindung, die in einer beim Abbrand der Wirkmasse entstehenden Flamme ein Oxid eines Seltenerdmetalls bildet, ein Oxid von Zirkonium, Titan, Aluminium, Zink, Magnesium, Calcium, Strontium, Barium, Hafnium, Vanadin, Niob, Tantal, Chrom, Nickel, Eisen, Mangan, Molybdän, Wolfram, Kobalt oder Thorium oder eine eines der genannten Metalle enthaltende Verbindung, die in einer beim Abbrand der Wirkmasse entstehenden Flamme ein Oxid eines solchen Metalls bildet, Silber, ein Platinmetall, Rhenium oder eine eines der genannten Metalle enthaltende Verbindung, die in einer beim Abbrand der Wirkmasse entstehenden Flamme zum Metall reduziert wird, oder ein Gemisch aus mindestens zwei der vorgenannten Verbindungen oder Elemente oder Yttriumoxid, Ytterbiumoxid, Neodymiumoxid, ein Gemisch der genannten Oxide, ein Gemisch von CeO₂ oder Ce₂O₃ und Yttriumoxid, ein Kupfer-dotiertes Gemisch aus Aluminium- und Zinkoxid (LTS-Katalysator), ein Chrom-dotiertes Magnetit (Fe₃O₄) (HTS-Katalysator), ein Phthalocyanin, insbesondere Kupferphthalocyanin (Vossenblau), Eisenphthalocyanin, Chromphthalocyanin, Kobaltphthalocyanin, Nickelphthalocyanin oder Molybdänphthalocyanin, oder ein Porphyrin.

Der Brennstoff der Wirkmasse kann neben Kohlenstoffatomen und Wasserstoffatomen auch Sauerstoff- und/oder Stickstoffatome enthalten. Der Brennstoff kann mindestens einen Nitratester, insbesondere einen flüssigen Nitratester, insbesondere Glyceryltrinitrat, Ethylenglykoldinitrat, Diethylenglykoldinitrat, Triethylenglykoldinitrat oder Methrioltrinitrat, oder einen als polymeren Feststoff vorliegenden Nitratester, insbesondere Nitrocellulose, Polyvinylnitrat oder Polyglycidylnitrat und/oder ein Nitrosamin, insbesondere 1,3,5-trinitroso-1,3,5-hexahydrotriazin, oder ein Amin, Amid, Nitril, Cyanat, Isocyanat, Urethan, Imin, Ketimin, Imid, Azid, Nitramin, Nitrosamin, Hydroxylamin, Hydrazin, Hydrazon, Oxim, Furoxan, Furazan, tertiäres Ammoniumsalz, Harnstoff, Methylharnstoff, Dimethylharnstoff, Trimethylharnstoff, Tetramethylharnstoff, Guanidinsalz, Monoaminoguanidinsalz, Diaminoguanidinsalz, Triaminoguanidinsalz oder Azoverbindung, einen Nitritester oder Stickstoffheterocyclus, eine Nitroverbindung, Nitrosoverbindung oder quartäre Ammoniumverbindung, Dicyandiamid, Azodicarbonamid, Dinitrosopentamethylentetramin (DNPT), Glyoxim, Oxamid, Acetamid, Carbazid, Semicarbazid, einen staubförmigen Brennstoff, insbesondere eine Cyanverbindung, insbesondere Paracyan, oder einen bei einem Abbrand der Wirkmasse durch Zerstäuben einen Nebel bildenden Brennstoff, insbesondere eine ionische Flüssigkeit, insbesondere eine eine Imidazol-, Pyridin-, Diazin- oder sonstige Heterocyclusstruktur umfassende ionische Flüssigkeit, insbesondere 1-Butyl-3-methylimidazoliumperchlorat (BMIM-ClO₄), umfassen. Dabei umfasst jede der vorgenannten Verbindungen mindestens eine C-N-, eine C-N-O- oder eine C-O-N-Gruppe und optional mindestens eine C-O-Gruppe. Die genannten Gruppen können dabei in geraden oder ringförmigen Ketten und mit Einzel-, Doppel- oder Dreifachbindungen vorliegen. Durch diese Strukturmerkmale kann in der Flamme angeregter Stickstoff seine Energie mit hoher Ausbeute an Kohlenstoffmonoxid oder Kohlenstoffdioxid übermitteln und dieses dadurch anregen. Das Kohlenmonoxid oder Kohlendioxid gibt die dadurch aufgenommene Energie dann als Infrarotstrahlung im B-Band ab. Durch eine Bindung von Stickstoff an Kohlenstoff ist die Energieübertragung besonders effektiv und die Strahlungsausbeute erhöht. Eine Sauerstoffbrücke zwischen Stickstoff- und Kohlenstoffatomen steht dem nicht entgegen, weil die Energie auch über das Sauerstoffatom an das Kohlenstoffatom übertragen werden kann.

Durch den Mangel an Oxidationsmittel umfassen die die Flamme bildenden Gase vorwiegend Kohlenmonoxid, Wasserstoff und Wasserdampf. Keines von diesen Gasen strahlt jedoch effektiv im Wellenlängenbereich von 3,7 bis 5,1 µm, dem sogenannten B-Band (= MW-Band (mittlere Wellenlänge)). Wasserstoff strahlt gar nicht, Wasser im kurzwelligen Wellenlängenbereich und CO zwar im gewünschten B-Band jedoch mit geringer Emissivität. Durch den Katalysator wird Wasser und Kohlenmonoxid in der Flamme zu Kohlendioxid und Wasserstoff umgesetzt. Die Strahlung von Kohlendioxid wird zu etwa 99% im Wellenlängenbereich zwischen 4 und 5 µm abgestrahlt. Dadurch wird die Emissivität im B-Band erhöht und im kurzwelligen Bereich zwischen 1,9 und 2,3 µm, dem sogenannten A-Band (= KW-Band (kurzwellig)), reduziert.

Das Oxidationsmittel kann Chlor- und/oder Bromatome enthalten. Als besonders gut geeignetes Oxidationsmittel hat sich Ammoniumperchlorat erwiesen, weil bei dessen Umsetzung ausschließlich gasförmige Reaktionsprodukte und keine Schwarzkörperstrahlung emittierenden Partikel entstehen. Weiterhin kann bei Ammoniumperchlorat als Oxidationsmittel in der Wirkmasse ein Kupfer- oder Eisenatome enthaltender weiterer Katalysator, insbesondere Ferrocen, Eisenoxid, Eisenacetonylacetat oder Kupferphthalocyanin, enthalten sein. Dieser weitere Katalysator erniedrigt die Temperatur, bei welcher Ammoniumperchlorat zersetzt wird und abbrennt. Er stabilisiert dadurch den Abbrand der Wirkmasse.

Bei einer Ausgestaltung sind in der Wirkmasse im Wesentlichen (außer den Katalysatoren) keine Stoffe enthalten, die andere Atome als Kohlenstoff, Wasserstoff, Stickstoff, Sauerstoff, Schwefel, Chlor und Brom enthalten. Dadurch wird die Entstehung von Abbrandprodukten, die das Spektrum in Richtung des A-Bandes verschieben, vermieden. "Im Wesentlichen" bedeutet dabei, dass keine der gewählten Bestandteile der Wirkmasse diese Stoffe enthält. Ein Vorhandensein von Spuren von Stoffen, die solche Atome enthalten, kann jedoch naturgemäß nicht ganz ausgeschlossen werden.

Es hat sich gezeigt, dass mit der Wirkmasse beim Abbrand ein Verhältnis der emittierten Strahlungsleistung im B-Band zur Strahlungsleistung im A-Band von bis zu 60 erreicht werden kann. Weiterhin sind Strahlungsleistungen von 150 J/(g sr) möglich.

Nachfolgend wird die Erfindung anhand eines Ausführungsbeispiels und einer Figur näher erläutert.

Die einzige Figur zeigt eine schematische Darstellung des Funktionsprinzips einer erfindungsgemäßen Verwendung des Zusatzstoffes in der Wirkmasse beim Abbrand.

Die Figur zeigt in der Mitte die brennende Wirkmasse und rechts davon ein Profil der Temperatur T der bei deren Abbrand entstehenden Flamme in Abhängigkeit vom Abstand d von der brennenden Oberfläche 1 der Wirkmasse. Beim Abbrand treten heiße Gase aus der Oberfläche aus und bilden eine Diffusionszone 2. In der Diffusionszone mischen sich oxidierende Gase aus einem in der Wirkmasse enthaltenem Oxidationsmittel und brennbare Gase aus einem in der Wirkmasse enthaltenen Brennstoff und beginnen miteinander in einer Flamme zu reagieren. In der ersten Reaktionszone 3 werden diese Gase hauptsächlich in Kohlenmonoxid und Wasserdampf umgesetzt, weil die Menge des Oxidationsmittels so bemessen ist, dass sie nicht für eine vollständige Oxidation des Kohlenstoffs ausreicht. Die Temperatur ist dabei noch zu niedrig um den Katalysator zu aktivieren.

Im Profil der Temperatur T der Flamme zeigt die Linie 7 die Temperaturschwelle, oberhalb der die katalysierte Reaktion entsprechend dem Reaktionsschema CO + H₂O → CO₂ + H₂ abläuft und aus Kohlenmonoxid und Wasser Kohlendioxid und Wasserstoff entstehen. Durch diese Reaktion entsteht die kohlendioxidreiche zweite Reaktionszone 4, die am heißesten ist. Durch von außen in die Flamme fließende Luft 8 brennt der Wasserstoff in einer hier nicht maßstabsgerecht dargestellten dünnen äußeren Reaktionszone 5 ab, wobei Wasserdampf und Kohlendioxid entstehen. Die äußere Reaktionszone 5 strahlt stark in die Außenzone 6 ab. Die in der ersten Reaktionszone 3 von den Wassermolekülen emittierte Strahlung im Wellenlängenbereich von 2 bis 3 µm wird von der ersten Reaktionszone 3 teilweise selbst wieder abgeschirmt, weil Wasser in diesem Spektralbereich auch Strahlung absorbiert. Diese Abschirmung erfolgt auch in der äußeren Reaktionszone 5. Da diese Zone aber sehr dünn ist, ist die abschirmende Wirkung sowohl im A- als auch im B-Band gering. Die Absorption von Wasser und Kohlendioxid in Abhängigkeit von der Wellenlänge ist schematisch in dem Diagramm links der Flamme dargestellt.

Die zweite Reaktionszone 4 strahlt vorwiegend im Bereich von 3 bis 5 µm in den Außenbereich 6 und wird dabei kaum von der dünnen äußeren Reaktionszone 5 abgeschirmt. Da in der zweiten Reaktionszone 4 kaum Wasser vorhanden ist, erfolgt kaum eine Emission im A-Band. In der äußeren Reaktionszone 5 ist das Wasser auch nur sehr kurzzeitig vorhanden, so dass es auch aus diesem Grund kaum Strahlung emittiert, während die Verweilzeit des Kohlendioxids in der Flamme und damit auch die Emission im B-Band verhältnismäßig groß ist.

Von jeder der nachfolgenden Wirkmassen wurden jeweils 5 Tabletten à 10 g Wirkmasse gepresst. Die Tabletten wurden abgebrannt und deren Strahlungsleistung mit einem Zweikanalradiometer bestimmt. Die als Beispiel 1 aufgeführte und im Stand der Technik bekannte Wirkmasse MTV diente dabei als Standard. Die Strahlungsleistung beim Abbrand der Tabletten wird als Prozentsatz der Strahlungsleistung von MTV angegeben.

200 g der in einigen der nachfolgend angegebenen Wirkmassen verwendeten ionischen Flüssigkeit BMIM-ClO₄ wurden wie folgt synthetisiert:
150 g BMIM-CI wurden in ca. 600 ml trockenem Methanol bei 25°C in einem 2 Liter Einhalskolben aufgelöst. Eine stöchiometrische Menge trockenes Natriumperchlorat wurde ebenfalls in 600 ml trockenem Methanol in einem 2 Liter Einhalskolben getrennt aufgelöst. Dann wurde die gesamte Perchloratlösung auf einmal in die BMIM-Chloridlösung gegeben. Die Flasche, in der die Perchloratlösung war, wurde noch 3 x mit 50 ml trockenem Methanol gewaschen und das Methanol auch noch zu der BMIM-Chloridlösung gegeben. Die resultierende Lösung wurde nach einigen Minuten trüb und gelb, als das entstandene Natriumchlorid begann auszufallen.

Die gesamte Lösung wurde anschließend eine Stunde unter Rückfluss gekocht. Die heiße Lösung wurde danach mittels einer Fritte in einen 2 Liter Einhalskolben filtriert und der Niederschlag noch 3 x mit 50 ml trockenem Methanol gewaschen. Der praktisch ausschließlich aus Kochsalz bestehende Filterkuchen wurde entsorgt.

Der Einhalskolben wurde anschließend an einen Rotationsverdampfer angeschlossen und das Methanol unter ca. 500 mbar Druck abdestilliert, wobei das Wasserbad im Verdampfer auf 90°C erhitzt wurde. Als das Methanol abdestilliert war, wurde das warme rohe BMIM-ClO₄ aus dem Kolben nochmals durch die Fritte in einen 250 ml Scheidetrichter filtriert, weil beim Verdampfen des Methanols noch weiteres Kochsalz ausgefallen ist.

Das fertige BMIM-ClO₄ (ein gelbliches, zähflüssiges Öl) wurde aus dem Scheidetrichter in eine Laborflasche gefüllt und gewogen. Die Ausbeute war nahezu quantitativ.

### Beispiel 1:

**Standard MTV (Magnesium-Teflon-Viton).**

| Stoff | Typ | Gew.-% | Sonstiges |
|---|---|---|---|
| Magnesiumpulver | Ecka LNR 61 | 60,0 | |
| Teflonpulver | Hoechst TF 9202 | 25,0 | |
| Viton | 3M Fluorel FC-2175 | 10,0 | TMD = 1893 |
| Grafit | Merck | 5,0 | Gleitmittel |

| | | | |
|---|---|---|---|
| TMD = Theoretische maximale Dichte | | | |

### Beispiel 2:

Bekannte spektral angepasste Wirkmasse auf Basis von Ammoniumperchlorat. Diese Wirkmasse weist ein relativ hohes Spektralverhältnis aber verhältnismäßig wenig Energie auf.

| Stoff | Typ | Gew.-% | Sonstiges |
|---|---|---|---|
| Ammoniumperchlorat | d₅₀ = 25 µm | 77,8 | |
| HTPB | R45HT-M M = 2800 | 10,32 | |
| IPDI | | 0,78 | TMD = 1678 |
| Hexamethylentetramin | kristallin | 11,0 | |
| Eisenacetonylacetat | | 0,10 | |

| | | | |
|---|---|---|---|
| HTPB = Hydroxyl-terminiertes Polybutadien IPDI = Isophorondiisocyanat | | | |

### Beispiel 3:

Spektral angepasste Wirkmasse auf Basis von Ammoniumperchlorat gemäß Beispiel 2, aber zusätzlich mit 0,1% Wassergaskatalysator. Die Strahlungsenergie ist nicht beeinflusst, aber das Spektralverhältnis steigt um ca. 60%.

| Stoff | Typ | Gew.-% | Sonstiges |
|---|---|---|---|
| Ammoniumperchlorat | d₅₀ = 25 µm | 77,7 | |
| HTPB | R45HT-M M = 2800 | 10,32 | |
| IPDI | | 0,78 | TMD = 1678 |
| Hexamethylentetramin | kristallin | 11,0 | |
| Eisenacetonylacetat | | 0,10 | |
| Wassergaskatalysator | Typ HTS | 0,10 | |

### Beispiel 4:

Wirkmasse mit Nitrocellulose und ionischer Flüssigkeit BMIM-ClO₄ ohne eine erfindungsgemäße Verwendung eines Zusatzstoffes.

| Stoff | Typ | Gew.-% | Sonstiges |
|---|---|---|---|
| Ammoniumperchlorat | gemahlen d₅₀ = 25 µm | 20,30 | |
| Nitrocellulose | Hagedorn H24 | 41,70 | T = 1830 K |
| DEGDN | selbst synthetisiert | 11,80 | TMD = 1702 |
| BMIM-ClO₄ | selbst synthetisiert | 5,9 | |
| Paracyan | Pulver | 20,20 | |
| Akardit II | | 0,10 | |

| | | | |
|---|---|---|---|
| DEGDN = Diethylenglycoldinitrat BMIM-ClO₄ = 1-Butyl-3-methylimidazoliumperchlorat, ein Flüssigsalz | | | |

### Beispiel 5:

Wirkmasse gemäß Beispiel 4, aber zusätzlich mit Wassergaskatalysator. Das Spektralverhältnis wird verdoppelt und die spezifische Energie geringfügig gesteigert.

| Stoff | Typ | Gew.-% | Sonstiges |
|---|---|---|---|
| Ammoniumperchlorat | gemahlen d₅₀ = 25 µm | 20,30 | |
| Nitrocellulose | Hagedorn H24 | 41,60 | T = 1830 K |
| DEGDN | selbst synthetisiert | 11,80 | TMD = 1702 |
| BMIM-ClO₄ | selbst synthetisiert | 5,9 | |
| Paracyan | Pulver | 20,20 | |
| Akardit II | | 0,10 | |
| Wassergaskatalysator | Typ HTS | 0,10 | |

### Beispiel 6:

Wirkmasse mit Nitrocellulose und ionischer Flüssigkeit ohne eine erfindungsgemäße Verwendung eines Zusatzstoffes.

| Stoff | Typ | Gew.-% | Sonstiges |
|---|---|---|---|
| Ammoniumperchlorat | gemahlen d₅₀ = 25 µm | 19,90 | |
| Nitrocellulose | Hagedorn H24 | 39,40 | T = 1790 K |
| DEGDN | selbst synthetisiert | 11,00 | TMD = 1645 |
| BMIM-ClO₄ | selbst synthetisiert | 5,60 | |
| Azodicarbonamid | kristallin | 24,00 | |
| Akardit II | | 0,10 | |

### Beispiel 7:

Wirkmasse gemäß Beispiel 6, aber zusätzlich mit Wassergaskatalysator. Das Spektralverhältnis wird ohne Energieverlust verdoppelt.

| Stoff | Typ | Gew.-% | Sonstiges |
|---|---|---|---|
| Ammoniumperchlorat | gemahlen d₅₀ = 25 µm | 19,90 | |
| Nitrocellulose | Hagedorn H24 | 39,40 | T = 1790 K |
| DEGDN | selbst synthetisiert | 11,00 | TMD = 1645 |
| BMIM-ClO₄ | selbst synthetisiert | 5,60 | |
| Azodicarbonamid | kristallin | 24,00 | |
| Akardit II | | 0,10 | |
| Wassergaskatalysator | Typ HTS | 0,1 | |

### Beispiel 8:

Wirkmasse gemäß Beispiel 6, aber zusätzlich mit unterschiedlichen Wassergaskatalysatoren.

| Stoff | Typ | Gew.-% | Sonstiges |
|---|---|---|---|
| Ammoniumperchlorat | gemahlen d₅₀ = 25 µm | 19,90 | |
| Nitrocellulose | Hagedorn H24 | 39,30 | T = 1790 K |
| DEGDN | selbst synthetisiert | 11,00 | TMD = 1645 |
| BMIM-ClO₄ | selbst synthetisiert | 5,60 | |
| Azodicarbonamid | kristallin | 24,00 | |
| Akardit II | | 0,10 | |
| Wassergaskatalysator | Typ HTS | 0,1 | |
| Wassergaskatalysator | Typ LTS | 0,1 | |

### Beispiel 9:

Wirkmasse gemäß Beispiel 6, aber zusätzlich mit unterschiedlichen Wassergaskatalysatoren und Kupferphthalocyanin. Der Abbrand dieser Wirkmasse ist sehr windfest.

| Stoff | Typ | Gew.-% | Sonstiges |
|---|---|---|---|
| Ammoniumperchlorat | gemahlen d₅₀ = 25 µm | 19,90 | |
| Nitrocellulose | Hagedorn H24 | 39,30 | T = 1790 K |
| DEGDN | selbst synthetisiert | 11,00 | TMD = 1645 |
| BMIM-ClO₄ | selbst synthetisiert | 5,60 | |
| Azodicarbonamid | kristallin | 24,00 | |
| Akardit II | | 0,10 | |
| Wassergaskatalysator | Typ HTS | 0,1 | |
| Wassergaskatalysator | Typ LTS | 0,1 | |
| Kupferphthalocyanin | BASF Vossenblau | 0,1 | |

**Tabelle 1:**

| Messergebnisse von Strahlungsmessungen im Labor ohne Wind. Alle Ergebnisse sind Durchschnittswerte von 5 Parallelversuchen. Der Pressdruck bei allen Sätzen betrug 1500 bar, 17 mm Werkzeugdurchmesser, Ansatz 10,0 g. | | | | | |
|---|---|---|---|---|---|
| Satz | Eₐ[J/(g sr)] | E_{b}[J/(g sr)] | (Eₐ + E_{b}) [J/(g sr)] | E_{b/}Eₐ | % MTV (MW-Kanal) |
| Beispiel 1 | 152 | 84 | 236 | 0,553 | 100 |
| Beispiel 2 | 3,7 | 31,3 | 35,0 | 8,7 | 37,2 |
| Beispiel 3 | 2,2 | 30,7 | 35,0 | 13,9 | 36,5 |
| Beispiel 4 | 5,1 | 148,8 | 153,9 | 29,2 | 177 |
| Beispiel 5 | 2,6 | 153,3 | 155,9 | 59,1 | 182 |
| Beispiel 6 | 3,5 | 100,4 | 103,9 | 28,7 | 120 |
| Beispiel 7 | 1,6 | 79,8 | 81,4 | 49,8 | 95 |
| Beispiel 8 | 1,5 | 80,7 | 82,2 | 53,8 | 96 |
| Beispiel 9 | 1,2 | 81,8 | 82,9 | 68,2 | 97 |

| | | | | | |
|---|---|---|---|---|---|
| Eₐ = spezifische Leistung im KW-Kanal (ca. 1,9 bis 2,3 µm) in J/(g sr); E_{b} = spezifische Leistung im MW-Kanal (ca. 3,7 bis 5,1 µm) in J/(g sr); (Eₐ + E_{b}) in J/(g sr) = die Summe von KW- und MW-Kanälen; E_{b}/Eₐ = das Verhältnis von MW zu KW-Kanal; % MTV = Leistung als Prozent der Leistung von Standard-MTV; KW = Kurzwellig; MW = Mittelwellig; | | | | | |

## Patentansprüche

1. Verwendung eines Zusatzstoffes in einer Wirkmasse für ein beim Abbrand der Wirkmasse spektral strahlendes Scheinziel, um ein Verhältnis von einer Intensität einer beim Abbrand der Wirkmasse emittierten Strahlung im Wellenlängenbereich von 3,7 bis 5,1 µm zu einer Intensität einer beim Abbrand der Wirkmasse emittierten Strahlung im Wellenlängenbereich von 1,9 bis 2,3 µm zu erhöhen, wobei der Zusatzstoff in der Wirkmasse verteilt ist,
wobei die Wirkmasse einen Kohlenstoff- und Wasserstoffatome enthaltenden Brennstoff und ein Sauerstoffatome enthaltendes Oxidationsmittel für den Brennstoff umfasst, wobei die Menge des Oxidationsmittels so bemessen ist, dass sie nicht für eine vollständige Oxidation des Kohlenstoffs ausreicht, wobei der Zusatzstoff ein in Form von Partikeln vorliegender eine Redoxreaktion katalysierender Katalysator ist, wobei die Redoxreaktion eine Reaktion entsprechend dem Reaktionsschema CO + H₂O → CO₂ + H₂ ist, wobei der Katalysator mindestens ein metallorganisches Pigment, ein Salz eines Seltenerdmetalls, eine ein Seltenerdmetall enthaltende Verbindung, die in einer beim Abbrand der Wirkmasse entstehenden Flamme ein Oxid eines Seltenerdmetalls bildet, ein Oxid von Zirkonium, Titan, Aluminium, Zink, Magnesium, Calcium, Strontium, Barium, Hafnium, Vanadium, Niob, Tantal, Chrom, Nickel, Eisen, Mangan, Molybdän, Wolfram, Kobalt oder Thorium oder eine eines der genannten Metalle enthaltende Verbindung, die in einer beim Abbrand der Wirkmasse entstehenden Flamme ein Oxid eines solchen Metalls bildet, Silber, ein Platinmetall, Rhenium oder eine eines der genannten Metalle enthaltende Verbindung, die in einer beim Abbrand der Wirkmasse entstehenden Flamme zum Metall reduziert wird, oder ein Gemisch aus mindestens zwei der vorgenannten Verbindungen oder Elemente umfasst oder wobei der Katalysator Yttriumoxid, Ytterbiumoxid, Neodymoxid, ein Gemisch der genannten Oxide, ein Gemisch von CeO₂ oder Ce₂O₃ und Yttriumoxid, ein Kupfer-dotiertes Gemisch aus Aluminium- und Zinkoxid (LTS-Katalysator), ein Chrom-dotiertes Magnetit (Fe₃O₄) (HTS-Katalysator), ein Phthalocyanin, Kupferphthalocyanin (Vossenblau), Eisenphthalocyanin, Chromphthalocyanin, Kobaltphthalocyanin, Nickelphthalocyanin oder Molybdänphthalocyanin oder ein Porphyrin umfasst.

2. Verwendung nach Anspruch 1,
wobei der Katalysator in einer Menge von höchstens 5 Gew.-%, insbesondere höchstens 2 Gew.-%, insbesondere höchstens 1 Gew.-%, insbesondere höchstens 0,5 Gew.-%, insbesondere höchstens 0,1 Gew.-%, in der Wirkmasse enthalten ist.

3. Verwendung nach einem der vorhergehenden Ansprüche,
wobei die Partikel eine maximale durchschnittliche Korngröße von 50 µm, insbesondere 20 µm, insbesondere 10 µm,insbesondere 1 µm, aufweisen.

4. Verwendung nach einem der vorhergehenden Ansprüche,
wobei der Brennstoff Sauerstoff- und/oder Stickstoffatome enthält.

5. Verwendung nach einem der vorhergehenden Ansprüche,
wobei der Brennstoff mindestens einen Nitratester, insbesondere einen flüssigen Nitratester, insbesondere Glyceryltrinitrat, Ethylenglykoldinitrat, Diethylenglykoldinitrat, Triethylenglykoldinitrat oder Methrioltrinitrat, oder einen als polymeren Feststoff vorliegenden Nitratester, insbesondere Nitrocellulose, Polyvinylnitrat oder Polyglycidylnitrat und/oder ein Nitrosamin, insbesondere 1,3,5-trinitroso-1,3,5-hexahydrotriazin, oder ein Amin, Amid, Nitril, Cyanat, Isocyanat, Urethan, Imin, Ketimin, Imid, Azid, Nitramin, Nitrosamin, Hydroxylamin, Hydrazin, Hydrazon, Oxim, Furoxan, Furazan, tertiäres Ammoniumsalz, Harnstoff, Methylharnstoff, Dimethylharnstoff, Trimethylharnstoff, Tetramethylharnstoff, Guanidinsalz, Monoaminoguanidinsalz, Diaminoguanidinsalz, Triaminoguanidinsalz oder Azoverbindung, einen Nitritester oder Stickstoffheterocyclus, eine Nitroverbindung, Nitrosoverbindung oder quartäre Ammoniumverbindung, Dicyandiamid, Azodicarbonamid, Dinitrosopentamethylentetramin (DNPT), Glyoxim, Oxamid, Acetamid, Carbazid, Semicarbazid, einen staubförmigen Brennstoff, insbesondere eine Cyanverbindung, insbesondere Paracyan, oder einen bei einem Abbrand der Wirkmasse durch Zerstäuben einen Nebel bildenden Brennstoff, insbesondere eine ionische Flüssigkeit, insbesondere eine eine Imidazol-, Pyridin-, Diazin- oder sonstige Heterocyclusstruktur umfassende ionische Flüssigkeit, insbesondere 1-Butyl-3-methylimidazoliumperchlorat (BMIM-ClO₄), umfasst, wobei jede der vorgenannten Verbindungen mindestens eine C-N-, eine C-N-O- oder eine C-O-N-Gruppe und optional mindestens eine C-O-Gruppe umfasst.

6. Verwendung nach einem der vorhergehenden Ansprüche,
wobei das Oxidationsmittel Chlor- und/oder Bromatome enthält.

7. Verwendung nach einem der vorhergehenden Ansprüche,
wobei das Oxidationsmittel Ammoniumperchlorat umfasst.

8. Verwendung nach Anspruch 7,
wobei darin ein Kupfer- oder Eisenatome enthaltender weiterer Katalysator, insbesondere Eisenoxid, Ferrocen, Eisenacetonylacetat oder Kupferphthalocyanin, enthalten ist.

## Claims

1. Use of an additive in an active composition for a decoy which radiates spectrally as the active composition burns up, to increase the ratio of the intensity of radiation emitted during burnup of the active composition in the wavelength range from 3.7 to 5.1 µm to the intensity of radiation emitted during burnup of the active composition in the wavelength range from 1.9 to 2.3 µm,
the additive being distributed in the active composition,
the active composition comprising a fuel, comprising carbon atoms and hydrogen atoms, and an oxidizer for the fuel, comprising oxygen atoms, the amount of the oxidizer being such that it is not sufficient for complete oxidation of the carbon, the additive being a catalyst present in the form of particles that catalyses a redox reaction, the redox reaction being a reaction corresponding to the reaction scheme CO + H₂O → CO₂ + H₂, and the catalyst comprising at least one organometallic pigment, a salt of a rare earth metal, a compound comprising a rare earth metal and forming an oxide of a rare earth metal in a flame produced on burnup of the active composition, or an oxide of zirconium, titanium, aluminium, zinc, magnesium, calcium, strontium, barium, hafnium, vanadium, niobium, tantalum, chromium, nickel, iron, manganese, molybdenum, tungsten, cobalt or thorium, or a compound comprising one of the stated metals and forming an oxide of such a metal in a flame produced on burnup of the active composition, or silver, a platinum metal, rhenium or a compound comprising one of the stated metals and reducing to the metal in a flame produced on burnup of the active composition, or a mixture of at least two of the above-stated compounds or elements, or the catalyst comprising yttrium oxide, ytterbium oxide, neodymium oxide, a mixture of the stated oxides, a mixture of CeO₂ or Ce₂O₃ and yttrium oxide, a copper-doped mixture of aluminium oxide and zinc oxide (LTS catalyst), a chromium-doped magnetite (Fe₃O₄) (HTS catalyst), a phthalocyanine, copper phthalocyanine (Vossen blue), iron phthalocyanine, chromium phthalocyanine, cobalt phthalocyanine, nickel phthalocyanine or molybdenum phthalocyanine, or a porphyrin.

2. Use according to Claim 1,
the catalyst being present in an amount of not more than 5 wt%, more particularly not more than 2 wt%, more particularly not more than 1 wt%, more particularly not more than 0.5 wt%, more particularly not more than 0.1 wt%, in the active composition.

3. Use according to either of the preceding claims,
the particles having a maximum average particle size of 50 µm, more particularly 20 µm, more particularly 10 µm,more particularly 1 µm.

4. Use according to any of the preceding claims,
the fuel comprising oxygen atoms and/or nitrogen atoms.

5. Use according to any of the preceding claims,
the fuel comprising at least one nitrate ester, more particularly a liquid nitrate ester, more particularly glyceryl trinitrate, ethylene glycol dinitrate, diethylene glycol dinitrate, triethylene glycol dinitrate or methriol trinitrate, or a nitrate ester in polymeric solid form, more particularly nitrocellulose, polyvinyl nitrate or polyglycidyl nitrate, and/or a nitrosamine, more particularly 1,3,5-trinitroso-1,3,5-hexahydrotriazine, or an amine, amide, nitrile, cyanate, isocyanate, urethane, imine, ketimine, imide, azide, nitramine, nitrosamine, hydroxylamine, hydrazine, hydrazone, oxime, furoxan, furazan, tertiary ammonium salt, urea, methylurea, dimethylurea, trimethylurea, tetramethylurea, guanidine salt, monoaminoguanidine salt, diaminoguanidine salt, triaminoguanidine salt or azo compound, a nitrite ester or nitrogen heterocycle, a nitro compound, nitroso compound or quaternary ammonium compound, dicyandiamide, azodicarbonamide, dinitrosopentamethylenetetramine (DNPT), glyoxime, oxamide, acetamide, carbazide, semicarbazide, a fuel in dust form, more particularly a cyanogen compound, more particularly paracyanogen, or a fuel which forms a mist by atomization on burnup of the active composition, more particularly an ionic liquid, more particularly an ionic liquid comprising an imidazole, pyridine, diazine or other heterocyclic structure, more particularly 1-butyl-3-methylimidazolium perchlorate (BMIM-ClO₄), each of the aforementioned compounds comprising at least one C-N, C-N-O or C-O-N group and optionally at least one C-O group.

6. Use according to any of the preceding claims,
the oxidizer comprising chlorine atoms and/or bromine atoms.

7. Use according to any of the preceding claims,
the oxidizer comprising ammonium perchlorate.

8. Use according to Claim 7,
comprising a further catalyst comprising copper atoms or iron atoms, more particularly iron oxide, ferrocene, iron acetonylacetate or copper phthalocyanine.

## Revendications

1. Utilisation d'un additif dans une masse active destiné à une cible fictive rayonnant de manière spectrale lors de la combustion de la masse active, pour augmenter un rapport d'une intensité d'un rayonnement d'une longueur d'onde de 3,7 à 5,1 µm émis lors de la combustion de la masse active sur une intensité d'un rayonnement d'une longueur d'onde de 1,9 à 2,3 µm émis lors de la combustion de la masse active, l'additif étant répandu dans la masse active,
la masse active comprenant un combustible contenant des atomes de carbone et des atomes d'hydrogène et un oxydant pour le combustible, contenant des atomes d'oxygène, la quantité d'oxydant étant dimensionnée de sorte qu'elle ne suffit pas pour une oxydation complète du carbone, l'additif étant un catalyseur catalysant une réaction rédox se présentant sous forme de particules, la réaction rédox étant une réaction correspondant au schéma de réaction CO + H₂O → CO₂ + H₂, le catalyseur comprenant au moins un pigment organométallique, un sel d'un métal des terres rares, un composé contenant un métal des terres rares, qui forme, dans une flamme apparaissant lors de la combustion de la masse active, un oxyde d'un métal des terres rares, un oxyde de zirconium, de titane, d'aluminium, de zinc, de magnésium, de calcium, de strontium, de baryum, d'hafnium, de vanadium, de niobium, de tantale, de chrome, de nickel, de fer, de manganèse, de molybdène, de tungstène, de cobalt ou de thorium ou un composé contenant un des métaux indiqués, qui forme, dans une flamme apparaissant lors de la combustion de la masse active, un oxyde d'un de ces métaux, de l'argent, un métal du groupe du platine, du rhénium, ou un composé contenant un des métaux indiqués, qui, dans une flamme apparaissant lors de la combustion de la masse active, est réduit en métal, ou un mélange d'au moins deux des composés ou éléments indiqués ci-dessus, ou le catalyseur comprenant de l'oxyde d'yttrium, de l'oxyde d'ytterbium, de l'oxyde de néodyme, un mélange des oxydes indiqués, un mélange de CeO₂ ou de Ce₂O₃ et d'oxyde d'yttrium, un mélange, dopé au cuivre, d'oxyde d'aluminium et d'oxyde de zinc (catalyseur LTS), une magnétite (Fe₃O₄) dopée au chrome (catalyseur HTS), une phtalocyanine, une phtalocyanine de cuivre (bleu Vossen), une phtalocyanine de fer, une phtalocyanine de chrome, une phtalocyanine de cobalt, une phtalocyanine de nickel ou une phtalocyanine de molybdène ou une porphyrine.

2. Utilisation selon la revendication 1,
le catalyseur étant contenu dans la masse active en une quantité d'au plus 5 % en poids, en particulier d'au plus 2 % en poids, en particulier d'au plus 1 % en poids, en particulier d'au plus 0,5 % en poids, en particulier d'au plus 0,1 % en poids.

3. Utilisation selon l'une quelconque des revendications précédentes,
les particules présentant une grosseur moyenne de particule maximale de 50 µm, en particulier de 20 µm, en particulier de 10 µm,en particulier de 1 µm.

4. Utilisation selon l'une quelconque des revendications précédentes,
le combustible contenant des atomes d'oxygène et/ou d'azote.

5. Utilisation selon l'une quelconque des revendications précédentes,
le combustible comprenant au moins un ester de nitrate, en particulier un ester de nitrate liquide, en particulier du trinitrate de glycéryle, du dinitrate d'éthylèneglycol, du dinitrate de diéthylèneglycol, du dinitrate de triéthylèneglycol ou du trinitrate de méthriol, ou un ester de nitrate présent sous forme de solide polymérique, en particilier la nitrocellulose, le poly(nitrate de vinyle) ou le poly(nitrate de glycidyle) et/ou une nitrosamine, en particulier la 1,3,5-trinitroso-1,3,5-hexahydrotiazine, ou une amine, un amide, un nitrile, un cyanate, un isocyanate, un uréthane, une imine, une cétimine, un imide, un azoture, une nitramine, une nitrosamine, une hydroxylamine, une hydrazine, une hydrazone, un oxime, un furoxane, un furazane, un sel d'ammonium tertiaire, de l'urée, de la méthylurée, de la diméthylurée, de la triméthylurée, de la tétraméthylurée, un sel de guanidine, un sel de monoaminoguanidine, un sel de diaminoguanidine, un sel de triaminoguanidine ou un composé azo, un ester de nitrite ou un hétérocycle azoté, un composé nitro, un composé nitroso ou un composé d'ammonium quaternaire, du dicyanodiamide, de l'azodicarbonamide, de la dinitrosopentaméthylènetétramine (DNPT), du glyoxime, de l'oxamide, de l'acétamide, un carbazide, un semicarbazide, un combustible pulvérulent, en particulier un composé cyano, en particulier du paracyan, ou un combustible formant, lors de la combustion de la masse active, un brouillard par pulvérisation, en particulier un liquide ionique, en particulier un liquide ionique comprenant une structure d'hétérocycle de type imidazole, pyridine, diazine ou autre, en particulier du perchlorate de 1-butyl-3-méthyimidazolium (BMIM-ClO₄), chacun des composés indiqués précédemment comprenant au moins un groupe C-N, C-N-O ou C-O-N et éventuellement au moins un groupe C-O.

6. Utilisation selon l'une quelconque des revendications précédentes, l'oxydant contenant des atomes de chlore et/ou de brome.

7. Utilisation selon l'une quelconque des revendications précédentes, l'oxydant comprenant du perchlorate d'ammonium.

8. Utilisation selon la revendication 7,
un autre catalyseur contenant des atomes de cuivre ou des atomes de fer, en particulier de l'oxyde de fer, du ferrocène, de l'acétylacétonate de fer ou de la phtalocyanine de cuivre, étant contenu dans celle-ci.
